# EUROPÄISCHE PATENTSCHRIFT

(11) **EP 3 075 886 B1**
(45) Veröffentlichungstag und Bekanntmachung des Hinweises auf die Patenterteilung: **27.02.2019**
(21) Anmeldenummer: 15248006.7
(22) Anmeldetag: 02.04.2015
(51) Int. Cl.: C25C 3/18, C01F 7/54, C25C 3/20

(54) **VERFAHREN ZUR HERSTELLUNG VON ELEKTROLYTISCHEM ALUMINIUM UNTER VERWENDUNG VON KALIUMKRYOLITH ALS ZUSATZSYSTEM**
METHOD FOR PRODUCING ELECTROLYTIC ALUMINIUM USING POTASSIUM CRYOLITE AS AN ADDITIVE SYSTEM
PROCÉDÉ DE PRODUCTION D'ALUMINIUM ÉLECTROLYTIQUE À L'AIDE DE CRYOLITE DE POTASSIUM COMME SYSTÈME COMPLÉMENTAIRE

(43) Veröffentlichungstag der Anmeldung: 05.10.2016
(73) Patentinhaber: Shenzhen Sunxing Light Alloys Materials Co., Ltd, Guangdong 518081 (CN)
(72) Erfinder: Chen, Xuemin, 518081 Shenzhen (CN); Niu, Fengqin, 518081 Shenzhen (CN); Wu, Weiping, 518081 Shenzhen (CN)
(74) Vertreter: Proi World Intellectual Property GmbH

(56) Entgegenhaltungen:
- US-A- 2 915 442
- US-A1- 2013 092 551
- US-B1- 6 258 247
- DATABASE WPI Week 201038 Thomson Scientific, London, GB; AN 2010-F96130 XP002745562, & CN 101 709 487 A (CHINA ALUMINUM CO LTD) 19. Mai 2010 (2010-05-19)

## Beschreibung

### TECHNISCHES GEBIET

Die vorliegende Erfindung betrifft ein Verfahren zur Herstellung von elektrolytischem Aluminium, und insbesondere betrifft sie ein Verfahren zur Herstellung von elektrolytischem Aluminium unter Verwendung von Kaliumkryolith mit einem niedrigeren Molekularverhältnis als Zusatzsystem.

### HINTERGRUND

Derzeit wird noch der herkömmliche Hall-Heroult-Prozeß in der industriellen Aluminiumelektrolyse verwendet. Elektrolyt nimmt immer ein Kryolith-Aluminiumoxid als Basissystem an und das Kryolith nimmt im Allgemeinen Natriumfluoaluminat an. In der Aluminiumproduktion ist die Elektrolysetemperatur ein sehr wichtiger technischer Parameter. Die Elektrolysetemperatur bezieht sich auf die Temperatur des Elektrolyten, welche in einem Temperaturbereich liegt, der in der Regel im Bereich von 950 bis 970°C ist, und ist im Allgemeinen höher als die Liquidustemperatur des Elektrolyten von 20 bis 30°C. Der Schmelzpunkt von Aluminium ist 660°C. Um flüssiges Aluminium herzustellen, muss die Elektrolysetemperatur um 100 bis 150°C höher als der Schmelzpunkt von Aluminium eingestellt werden. In anderen Worten heißt das, dass die ideale Elektrolysetemperatur im Bereich von 750 bis 800°C liegt. Jedoch hat der derzeit verwendete Elektrolyt mit Kryolith-Aluminiumoxid als Basissystem eine hohe Liquidustemperatur. Daher ist die Elektrolysetemperatur entsprechend hoch. Im Ergebnis nimmt der Lösungsverlust im elektrolytischen Tank zu, die Stromausbeute verringert sich und in der Zwischenzeit erhöhen sich auch Verbrauch der elektrischen Energie und des Materials, was nachteilig für die Produktion ist. Daher wird in der modernen Aluminiumindustrie Elektrolyte mit einem niedrigen Schmelzpunkt bevorzugt verwendet, um die Elektrolysetemperatur abzusenken. So wird beispielsweise Magnesiumfluorid oder Lithiumfluorid oder Lithium-Hexafluoaluminat zugegeben und das Verhältnis von NaF zu AlF₃ im Kryolith wird reduziert. Somit kann die Elektrolysetemperatur abgesenkt werden.

Mit dem Aufkommen des Hall-Heroult-Verfahrens wurde für die industrielle Aluminiumelektrolyse das Kryolith-Aluminiumoxid-Schmelzsalz als Basiselektrolytsystem eingeführt. Obwohl Experimente zum Ersatz des Kryolits durch Chlorid, Carbonat, Sulfid, Sulfat, Aluminat durchführt wurden, hat ein solcher Austausch keine Wirkung erzielt. Daher sind Verbesserungen erwünscht, um durch Hinzugeben einiger Salze in die Kryolith-Aluminiumoxid-Lösung die physikalischen und chemischen Eigenschaften derselben zu verbessern und um die wirtschaftlichen und technischen Indikatoren in der Aluminium-Elektrolyse-Produktion zu verbessern. Solche Salze werden als Additive bezeichnet.

Die Salzadditive sollten die folgenden Anforderungen erfüllen: Die Additive zerfallen in der Elektrolyse nicht, wodurch die Qualität des Aluminiumprodukts gewährleistet ist; die Additive können die physikalischen und chemischen Eigenschaften der Kryolith-Aluminiumoxid-Lösung verbessern (beispielsweise die Verringerung der Schmelzpunkts, die Verbesserung der Leitfähigkeit, eine Senkung der Löslichkeit von Aluminium oder Reduzierung des Dampfdrucks oder dergleichen); die Additive beeinträchtigen nicht wesentlich die Löslichkeit des Aluminiumoxids in der Kryolith-Lösung; und die Additive können einfach aus umfangreichen Quellen gewonnen werden und sind günstig.

Bisher weisen die in Versuchen und in der Praxis verwendeten Additive die folgenden Komponenten auf: Calciumfluorid, Magnesiumfluorid, Lithiumfluorid oder Lithiumhexafluorophosphat. Durch Zugabe solcher Komponenten kann die Elektrolysetemperatur von Aluminium gesenkt werden. Innerhalb einem Zugabebereich von 10% wird die Liquidustemperatur des geschmolzenen Kryolith-Salzsystems um einen Durchschnittswert (°C/1% zugesetzte Menge) in der folgenden Reihenfolge gesenkt:

| | | |
|---|---|---|
| LiF 7,8 | AlF₃ 5,0 | NaCl 4.6 |
| MgF₂ 6.0 | KF 4,8 | CaF₂ 2.4 |
| BaCl₂ 5,6 | Al₂O₃ 4,6 | NaF 1,8 |

Oben Genanntes basiert auf reinem Kryolith, wobei der Schmelzpunkt des reinen Kryoliths 1010°C ist. Jedoch reduzieren die Zusatzstoffe, welche in der modernen Aluminiumindustrie häufig verwendet werden, die Löslichkeit und Lösungsgeschwindigkeit des Aluminiumoxid in der Kryolith-Lösung.

Wenn die Konzentration der Additive 5% (Gewicht) beträgt, kann beispielsweise die Löslichkeit des Aluminiumoxids im Kryolith von 13,5% auf 11,6% (mit LiF als Zusatz), auf 11% (mit CaF₂ als Zusatz) und auf 10,2% (mit MgF₂ als Zusatz) reduziert werden. Die Wirkung durch die Additive auf die Lösungsgeschwindigkeit des Aluminiumoxids ist ähnlich. Jedoch hat der Erfinder überraschenderweise festgestellt, dass, wenn Kaliumkryolith mit niedrigem Molekularverhältnis als Zusatz verwendet wird, um die oben genannte Substanz zu ersetzen, werden die Löslichkeit und Lösungsgeschwindigkeit des Aluminiumoxids in der Kryolith-Lösung erheblich verbessert (wenn der Gehalt des Kaliums im Elektrolyt 5% beträgt, wird die Löslichkeit des Aluminiumoxids im Kryolith von 13,5% auf 17% verbessert, und die Erhöhung der Lösungsgeschwindigkeit ist ähnlich).

Bei der Anwendung des Kaliumkryolith in der industriellen Aluminiumelektrolyse ist ein anderes Thema, womit man sich befasst, die Durchlässigkeit des Kathodenkohlenstoffmaterials oder - unter allgemeiner Bezeichnung - die Korrosivität. Es wird traditionell angenommen, dass die korrodierende Wirkung des Kaliumelements größer als die des Natriumelements. Jedoch hängt die Korrosion des Kaliumelements auf das Kohlenstoffmaterial nicht nur von dem Element selbst ab, sondern ist eng mit dem Status, den Eigenschaften und der Temperatur der koexistierenden Anionen verbunden. Beispielsweise hat Natrium- Fluoaluminat mit einem hohem Molekularverhältnis (NaF/AlF₃ = 3,0) eine Korrosivität größer als die von Natrium-Fluoaluminat mit niedrigem Molekularverhältnis (NaF/AlF₃ = 2,0-2,5). Wenn jedoch das Additiv eine größere Korrosivität hat, kann die Lebensdauer der Elektrolysebehälter verkürzt sein, und somit können sich die umfassende Kosten der Aluminiumelektrolyse erhöhen. Jedoch hat der Erfinder weiterhin überraschenderweise herausgefunden, dass Kaliumkryolith weniger Korrosion an Kohlenstoffen versursacht, als es von Natriumkryolith verursacht wird, wenn Kaliumkryolith mit niedrigem Molekularverhältnis als Zusatzstoff verwendet wird. Die Versuchsergebnisse haben gezeigt, dass unter den gleichen Bedingungen die korrodierende Wirkung der Komponenten am Kohlenstoffmaterial wie folgt sequenziert wird:

KF > K₃AlF₆ (3.0KF • AlF₃) > Na₃AlF₆ (3.0NaF • AlF₃) > mKF • AIF (m = 1,0 bis 1,5) > nNaF • AIF (n = 1,0 bis 1,5)

Das Verfahren zur industriellen Herstellung des Kaliumkryolith verwendet im Allgemeinen ein Syntheseverfahren, bei dem eine wasserfreie Fluorwasserstoffsäure mit einem Aluminiumhydroxid reagiert, um ein Fluoaluminsäure zu bilden; dann reagiert die Fluoaluminsäure bei einer hohen Temperatur mit einem Kaliumhydroxid; nach Filtrieren, Trocknen, Schmelzen und Zerkleinern ist der Kaliumkryolith hergestellt. Das Kaliumkryolith, welches mittels dieses Verfahrens synthetisiert wird, hat jedoch ein Molekularverhältnis m in einem Bereich von 2,0 bis 3,0, und der Schmelzpunkt ist hoch. Der Kryolith (unabhängig von Natriumkryolith oder Kaliumkryolith), welche gemäß herkömmlichen industriellen Syntheseverfahren synthetisiert wird, hat ein Molekularverhältnis m in einem Bereich von 2,0 bis 3,0, und es ist schwierig, die relativ reine Kryolith mit niedrigem Molekularverhältnis mit einem molekularen Verhältnis m im Bereich von 1,0 bis 1,5 zu erhalten.

### ZUSAMMENFASSUNG

Um die technischen Probleme des Standes der Technik zu lösen, hat der Erfinder einen Großteil der Forschung in der Auswahl und Herstellung eines Elektrolytenzusatzsystems erledigt und hat - unerwartet - festgestellt, dass durch Ersetzen des herkömmlichen Elektrolytzusatzsystems durch ein Kryolithelektrolytenzusatzsystem mit einem niedrigem Molekularverhältnis für die Aluminiumelektrolyse die Elektrolysetemperatur während der Aluminiumelektrolyse, insbesondere ohne die Notwendigkeit, das herkömmliche Elektrolyseverfahren zu modifizieren, wesentlich gesenkt wird, wodurch der elektrische Energieverbrauch gesenkt und die Stromausbeute verbessert sowie die umfassenden Produktionskosten reduziert werden.

Erfindungsgemäß wird ein Verfahren zur Herstellung von elektrolytischem Aluminium zur Verfügung gestellt, welches die folgenden Schritte umfasst:
Schritt A: Start der Elektrolyse in einem elektrolytischen Tank mit einem Na₃AlF₆-Al₂O₃-System oder einem gemischten System aus Natrium-Kryolith Na₃AlF₆, Kaliumkryolith mKF • AlF₃ und Al₂O₃, kontinuierliche Durchführung der Elektrolyse und Hinzufügen voin Na₃AlF₆-AlF₃ bis ein Ofen regelgerecht läuft.

Das oben genannte Verfahren umfasst weiterhin: Vermischen des Kaliumkryolith mKF • AlF₃ und des Natriumkryolith Na₃AlF₆ nach einem bestimmten Verhältnis und Schaffen eines Systems mit Al₂O₃, und anschließend direktes Einsetzen des Systems in den elektrolytischen Tank, um die Elektrolyse darin zu starten.

Schritt B: Hinzufügen eines Elektrolytzusatzsystems umfassend den Kaliumkryolith mKF • AlF₃, AlF₃ und Na₃AlF₆ und Vor-Ort-Überwachung eines Masseprozentgehalts eines Kaliumelements im Elektrolyten im Elektrolysebehälter, so dass der Masseprozentgehalt des Kaliumelements im Bereich von 5% bis 10% liegt.

Der Kaliumkryolith mit einem niedrigem Molekularverhältnis ist mKF • AlF₃ und m reicht von 1,0 bis 3,0.

In Schritt A wird, nachdem die Elektrolyse in dem Elektrolysebehälter unter Verwendung eines Na₃AlF₆-Al₂O₃-Systems gestartet wurde, die Elektrolyse kontinuierlich durchgeführt, wobei Na₃AlF₆ -AlF₃ als Elektrolytzusatzsystem zugegeben wird, bis der Ofen regelrecht läuft. Allerdings kann die Elektrolyse im Elektrolysebehälter auch unter Verwendung eines Na₃AlF₆ - mKF • AlF₃-Al₂O₃-Systems gestartet werden, wobei m von 1,0 bis 3,0 reicht. Bezüglich der Inbetriebnahme der Elektrolyse unter Verwendung des Na₃AlF₆ - mKF • AlF₃-Al₂O₃-Systems reicht m vorzugsweise von 1,0 bis 1,5.

Die Zugabe eines Elektrolysezusatzsystems, umfassend den Kaliumkryolith mKF • AlF₃, AlF₃ und Na₃AlF₆, umfasst weiterhin: Hinzufügen einer Mischung aus Kaliumkryolith mKF • AlF₃, AlF₃ und Na₃AlF₆, oder Hinzufügen eines Elektrolytzusatzsystems, welches eine Mischung aus Kaliumkryolith AlF₃, Na₃AlF₆ und Kaliumkryolith mKF • AlF₃ umfasst.

Die Zugabe des Zusatzsystem umfasst auch eine Erhöhung des Kaliumgehalts in dem Elektrolyten im Elektrolysebehälter von einem Anteil von 3% bis 5% bis zu einem Anteil von 5% bis 10%. Eine Erhöhung des Gehalts an Kalium kann zu einer weiteren Verringerung der Elektrolysetemperatur führen, jedoch sollte die Elektrolysetemperatur nicht unter 750°C gesenkt werden. Andernfalls kann die normale Produktion fehlschlagen, da der Schmelzpunkt des flüssigen Aluminiums bei 660°C liegt.

Wenn das Elektrolytenzusatzsystem gemäß der vorliegenden Offenbarung mit der obigen technischen Lösung in der industriellen Aluminiumelektrolyse angewandt wird, verbessert sich die Löslichkeitseigenschaft des Aluminiumoxids, so dass die Elektrolysetemperatur abgesenkt wird, der elektrische Energieverbrauch reduziert wird, die Effizienz der Elektrolyse verbessert wird und die umfassenden Produktionskosten reduziert werden.

Der Komponentenbestandteil des Kaliumkryolith mit einem niedrigem Molekularverhältnis bezieht sich auf die folgenden Kategorien: Der K-Gehalt ist von 28 bis 38%, der Al-Gehalt ist von 13 bis 21%, und der F-Gehalt ist von 38 bis 52%.

Vorzugsweise wird die Elektrolyse in Schritt A im Elektrolysetank unter Verwendung eines Systems mit einer Mischung von Natriumkryolith Na₃AlF₆ und Kaliumkryolith mKF • AlF₃ und Al₂O₃ begonnen, wobei das Massenverhältnis des Natriumkryolith Na₃AlF₆ zum Kaliumkryolith mKF • AlF₃ zwischen 1,5 und 5 liegt.

Die Elektrolyse kann im Elektrolysetank unter Verwendung des Na₃AlF₆ - mKF • AlF₃-Al₂O₃-Systems begonnen werden. In einem solchen Startmodus, ist das Massenverhältnis von Na₃AlF₆ zu mKF • AlF₃ anzumerken, wobei bevorzugte Mengenverhältnisse bei 7:3, 9:1 und 10,5:0,5 liegen.

Vorzugsweise reicht m von 1,0 bis 1,5. Wenn das Kaliumkryolith mit einem niedrigem Molekularverhältnis, wobei m von 1,0 bis 1,5 reicht, mit dieser technischen Lösung bei der industriellen Aluminiumelektrolyse angewendet wird, kann die Löslichkeit des Aluminiumoxids verbessert werden, wobei die Elektrolysetemperatur deutlich gesenkt wird, der elektrische Energieverbrauch reduziert wird, die Elektrolyseeffizienz verbessert wird und die umfassenden Produktionskosten reduziert werden.

Im Vergleich zum Stand der Technik erzielt die vorliegende Erfindung die folgenden vorteilhaften Wirkungen:
Durch Anwendung des Kaliumkryolith mit niedrigem Molekularverhältnis als Elektrolytergänzungssystem für den Einsatz in der industriellen Aluminiumelektrolyse gemß der vorliegenden Erfindung kann die Elektrolysetemperatur während der Aluminiumelektrolyse, insbesondere ohne die Notwendigkeit, das herkömmliche Elektrolyseverfahren zu modifizieren, erheblich reduziert werden, wodurch der elektrische Energieverbrauch gesenkt, die Stromausbeute in der Produktion verbessert und die umfassenden Produktionskosten verringert werden können.

Entsprechend der vorliegenden Offenbarung hat die Anwendung des Kaliumkryolith mit niedrigem Molekularverhältnis als Elektrolytergänzungssystem für den Einsatz in der industriellen Aluminiumelektrolyse die folgenden Vorteile: (1) Die herkömmliche Struktur des elektrolytischen Tanks, das Elektrolyseverfahren und verschiedene Materialausführungen müssen nicht verändert werden und die Elektrolysetemperatur kann während der Aluminiumelektrolyse erheblich gesenkt werden (durchschnittlich um 10 ° C); verglichen mit der herkömmlichen Aluminiumelektrolyse wird die Stromausbeute um 1% verbessert, d.h, 500 bis 700 kWh elektrische Energie wird während der Erzeugung jeder Tonne Aluminium gespart; (2) die Zugabe von Kaliumkryolith mit niedrigem Molekularverhältnis kann insbesondere die Löslichkeit und die Lösungsgeschwindigkeit von Al2O3 im Elektrolyten verbessern, wobei üblicherweise gefundene oder verschiedene verwendete Komponenten zur Senkung der Elektrolysetemperatur von Aluminium umfassen: CaF₂, MgF₂, LiF₂, Li₃AlF₆ und dergleichen, die alle in der Lage sind, die Löslichkeit von Al₂O₃ im Elektrolyten zu reduzieren; die Verbesserung der Löslichkeit von Al₂O₃ im Elektrolyten kann die Ausbeute des Aluminiumelektrolytentanks deutlich erhöhen, wobei die Ausbeute im Vergleich zur herkömmlichen Ausbeute um 5% bis 30% verbessert wird; (3) das Kaliumkryolith als Zusatzsystem der Aluminiumelektrolyse wird in den Elektrolysebehälter gegeben und die Elektrolyse wird für eine lange Zeit durchgeführt, was im Vergleich zum Natriumkryolith zu einer verarmten Korrosivität am Kohlenstoffkathodenmaterial führt oder derart dargestellt werden kann, dass keine Änderungen in der Durchlässigkeit des Kohlenstoffkathodenmaterials im Vergleich zur herkömmlichen Natriumkryolith auftreten.

### DETAILLIERTE BESCHREIBUNG

Die vorliegende Erfindung wird im Detail unter Bezugnahme auf die beigefügten Zeichnungen und Ausführungsbeispiele beschrieben.

### Ausführungsbeispiel 1

1 Tonne Aluminium wurde gewogen und in einen Reaktor gegeben, nach der Vakuumisierung wurde Argon in den Reaktor zum Schutz injiziert, der Reaktor wurde auf eine Temperatur von 780°C erhitzt, trockenes Kaliumtetrafluoroborat wurde langsam in den Reaktor gegeben, und zwar, entsprechend einem für die Reaktion spezifizierten Verhältnis, und schnell für 5 Stunden umgerührt, Bor und Kaliumkryolith KF • AlF₃ wurden zugegeben, der Deckel des Reaktors wurde geöffnet, und eine aufliegende Schicht geschmolzener Flüssigkeit Kaliumkryolith KF • AlF₃ wurde mit einer Hebepumpe gepumpt.

Die Elektrolyse besteht aus folgenden Schritten:
Schritt A: Beginn der Elektrolyse in einem Elektrolysebehälter unter Verwendung eines Systems von Na₃AlF₆, AlF₃ und Al₂O₃, Durchführung der Elektrolyse für 3 Monate oder mehr als 3 Monate bis ein Ofen regelrecht läuft; und
Schritt B: Zugabe eines Elektrolytzusatzsystems während der Aluminiumelektrolyse gemäß einer zusätzlichen Regel, dass der Kaliumelementgehalt, der in jeden Stapel zugegeben wurde, um 0,2% bis 0,3% gegenüber einem früheren Stapel erhöht wurde, Zugabe von Aluminiumfluorid, Na₃AlF₆ und Kaliumkryolith KF AlF₃ und Vor-Ort-Überwachung des Masseprozentgehalts des Kaliumelements im Elektrolyten im Elektrolysebehälter, wobei sich mit der Erhöhung der Konzentration von Kalium auch die Löslichkeit von Al₂O₃ im Elektrolyten erhöht und wobei der Masseprozentgehalt des Kaliumelements innerhalb eines Bereichs von 5% bis 10% geregelt wird.

### Vergleichsbeispiel 1

Die Elektrolyse wurde in einem Elektrolysetank unter Verwendung des Systems von Na₃AlF₆, AlF₃ und Al₂O₃ gestartet und die Elektrolyse wurde für 3 Monate oder mehr als 3 Monate durchgeführt, bis ein Ofen regelmäßig läuft; wobei das Zusatzsystem Na₃AlF₆ und AlF₃ umfasst und andere Bedingungen denjenigen im Ausführungsbeispiel 1 gleichen.

### Ausführungsbeispiel 2

1 Tonne Aluminium wurde gewogen und in einen Reaktor gegeben, nach der Vakuumisierung wurde Argon in den Reaktor zum Schutz injiziert, der Reaktor wurde auf eine Temperatur von 800°C erhitzt, trockenes Kaliumfluotitanat wurde langsam dem Reaktor entsprechend einem für die Reaktion spezifischen Verhältnis zugegeben und für 5 Stunden schnell umgerührt, Titanschwamm und Kaliumkryolith KF • AlF₃ wurden zugegeben, der Deckel des Reaktors wurde geöffnet, und eine aufliegende Schicht geschmolzener Flüssigkeit Kaliumkryolith KF • AlF₃ wurde mit einer Hebepumpe gepumpt.

Ein Elektrolytzusatzsystem KF • AlF₃ wurde während der Aluminiumelektrolyse in den regulären Ofen entsprechend der zusätzlichen Regel zugegeben, dass der Kaliumelementgehalt, welcher in jeden Stapel zugegeben wurde, um 0,2% bis 0,3% gegenüber einem vorherigen Stapel erhöht wurde, und Aluminiumfluorid, Na₃AlF₆ und Kaliumkryolith KF AlF₃ zugegeben wurden. Die Zugabe wurde jeden Tag durchgeführt und ein Masseprozentgehalt des Kaliumelements im Elektrolyten im Elektrolysebehälter wurde vor Ort überwacht, so dass der Masseprozentgehalt des Kaliumelements innerhalb eines Bereichs von 5% bis 10% geregelt wurde.

### Vergleichsbeispiel 2

Die Elektrolyse wurde in einem Elektrolysetank begonnen unter Verwendung eines Systems von Na₃AlF₆, AlF₃ und Al₂O₃ und die Elektrolyse wurde für 3 Monate oder mehr als 3 Monate durchgeführt bis ein Ofen regelmäßigen läuft; wobei das Zusatzsystem Na₃AlF₆ und AlF₃ umfasst und andere Bedingungen denjenigen im Ausführungsbeispiel 2 gleichen.

### Ausführungsbeispiel 3

1 Tonne Aluminium wurde gewogen und in einen Reaktor gegeben, nach der Vakuumisierung wurde Argon in den Reaktor zum Schutz injiziert, der Reaktor wurde auf eine Temperatur von 780°C erhitzt, trockenes Kaliumtetrafluoroborat wurde langsam dem Reaktor entsprechend einem für die Reaktion spezifischen Verhältnis zugegeben und für 5 Stunden schnell umgerührt, Bor und Kaliumkryolith KF • AlF₃ wurden zugegeben, der Deckel des Reaktors wurde geöffnet, und eine aufliegende Schicht geschmolzener Flüssigkeit Kaliumkryolith KF • AlF₃ wurde mit einer Hebepumpe gepumpt.

Aluminiumfluorid, Na₃AlF₆ und Kaliumkryolith KF • AlF₃ wurden gemäß einer zusätzlichen Regel zugegeben, dass der Kaliumelementegehalt, welcher in jeden Stapel zugegeben wurde, um 0,2% bis 0,3% gegenüber einem vorherigen Stapel erhöht wurde. Die Zugabe wurde jeden Tag durchgeführt wird und ein Masseprozentgehalt des Kaliumelements im Elektrolyten im Elektrolysebehälter wurde vor Ort überwacht, so dass der Masseprozentgehalt des Kaliumelements innerhalb eines Bereichs von 5% bis 10% geregelt wurde.

### Vergleichsbeispiel 3

Die Elektrolyse wurde in einem Elektrolysetank unter Verwendung eines Systems von Na₃AlF₆, AlF₃ und Al₂O₃ begonnen und die Elektrolyse wurde für 3 Monate oder mehr als 3 Monate fortgeführt, bis ein Ofen regelmäßigen läuft; wobei das Zusatzsystem Na₃AlF₆ und AlF₃ umfasst und andere Bedingungen denjenigen im Ausführungsbeispiel 3 gleichen.

### Ausführungsbeispiel 4

5 Tonnen Aluminium wurden gewogen und in einen Reaktor gegeben, der Reaktor wurde auf einer Temperatur von 750°C erhitzt, 2 Tonnen trockene Mischung aus Kaliumfluorborat und Kaliumfluotitanat wurden langsam dem Reaktor gemäß einem für die Reaktion bestimmten Verhältnis zugegeben, wobei das Molekularverhältnis von Kaliumtetrafluoroborat zu Kaliumfluozirconat 2:1 ist, und die Reaktanten wurden für 4 Stunden schnell umgerührt wurden, um eine Legierung aus Aluminium, Titan und Bor sowie Kaliumkryolith KF • AlF₃ aufgrund übermäßigen Aluminium zu erhalten, wobei der Deckel des Reaktors geöffnet wurde, und eine aufliegende Schicht geschmolzener Flüssigkeit Kaliumkryolith KF • AlF₃ mit einer Hebepumpe gepumpt wurde.

Das erhaltene Kaliumkryolith KF • AlF₃ wurde während der Aluminiumelektrolyse als Elektrolytergänzungssystem verwendet, wobei ein Elektrolytergänzungssystem, welches Aluminiumfluorid, Na₃AlF₆ und Kaliumkryolith KF • AlF₃ umfasst, entsprechend einer zusätzliches Regel zugegeben wurde, dass sich der Kaliumelementegehalt, welcher in jeden Stapel zugegeben wurde, um 0,2% bis 0,3% gegenüber einem früheren Stapel erhöht. Ein Masseprozentgehalt des Kaliumelements im Elektrolyten im Elektrolysebehälter wurde vor Ort überwacht, so dass der Masseprozentgehalt des Kaliumelements innerhalb eines Bereichs von 5% bis 10% gehalten wurde.

Mit der konstanten Zugabe des Elektrolytenzusatzsystems zum ständig verbrauchte Elektrolytenbasissystem kann die Elektrolysetemperatur erheblich gesenkt, schließlich bis einem Bereich von 850 bis 880°C gesenkt werden. Da das Kaliumkryolith KF • AlF₃ eine starke Korrosivität hat, müssen zur Verlängerung der Lebensdauer des Elektrolytentanks die Anode und die Kathode des Elektrolytentanks einer Oberflächenbehandlung mit sowohl einem Inertgas oder als auch einem Element unterzogen werden.

### Vergleichsbeispiel 4

Die Elektrolyse wurde unter Verwendung des Systems von Na₃AlF₆, AlF₃ und Al₂O₃ in einem Elektrolysetank begonnen und die Elektrolyse wurde für 3 Monate oder mehr als 3 Monate fortgeführt, bis ein Ofen regelmäßigen läuft; wobei das Zusatzsystem Na₃AlF₆ und AlF₃ umfasst und andere Bedingungen denjenigen in Ausführungsbeispiel 4 gleichen.

### Ausführungsbeispiel 5

1 Tonne Aluminium wurde gewogen und in einen Reaktor gegeben, nach der Vakuumisierung wurde Argon in den Reaktor zum Schutz injiziert, der Reaktor wurde auf eine Temperatur von 750°C erhitzt, eine Trockenmischung umfassend Kaliumfluorborat und Kaliumfluotitanat langsam zum Reaktor gemäß einem für die Reaktion bestimmten Verhältnis zugegeben, wobei ein Molekularverhältnis von Kaliumtetrafluoroborat zu Kaliumfluozirconat 2:1 ist, und die Reaktanten wurden für 5 Stunden schnell umgerührt wurden, um Titanborid und Kaliumkryolith KF • AlF₃ zu erhalten, wobei die Abdeckung des Reaktors geöffnet wurde und eine aufliegende Schicht geschmolzener Flüssigkeit Kaliumkryolith KF • AlF₃ mit einer Hebepumpe gepumpt wurde.

Das erhaltene Kaliumkryolith KF • AlF₃ wurde während der Aluminiumelektrolyse als Elektrolytzusatzsystem verwendet; Aluminiumfluorid, Na₃AlF₆ und Kaliumkryolith KF • AlF₃ wurden nach einer zusätzlichen Regel zugegeben, dass der Kaliumelementegehalt, welcher in jeden Stapel zugegeben wurde, um 0,2% bis 0,3% gegenüber einem vorherigen Stapel erhöht wurde. Ein Masseprozentgehalt des Kaliumelements im Elektrolyten im Elektrolysebehälter wurde vor Ort überwacht, so dass der Masseprozentgehalt des Kaliumelements innerhalb eines Bereichs von 5% bis 10% gehalten wurde.

Mit der konstanten Zugabe des Elektrolytenzusatzsystems zum ständig verbrauchte Elektrolytenbasissystem kann die Elektrolysetemperatur erheblich gesenkt, schließlich bis einem Bereich von 870 bis 890°C gesenkt werden. Da das Kaliumkryolith KF • AlF₃ eine starke Korrosivität hat, müssen zur Verlängerung der Lebensdauer des Elektrolytentanks die Anode und die Kathode des Elektrolytentanks einer Oberflächenbehandlung mit sowohl einem Inertgas oder als auch einem Element unterzogen werden.

### Vergleichsbeispiel 5

Die Elektrolyse wurde in einem Elektrolytentank unter Verwendung eines Systems von Na₃AlF₆, AlF₃ und Al₂O₃ begonnen uns die Elektrolyse wurde für 3 Monate oder mehr als 3 Monaten durchgeführt, bis ein Ofen regulär läuft.

Das Zusatzsystem umfasst Na₃AlF₆, AlF₃ und KF • AlF₃ und das Zusatzsystem wurde jeden Tag nach einer zusätzlichen Regel, dass der Kaliumelementgehalt, welcher in jeden Stapel zugegeben wurde, um 3% bis 5% gegenüber einem früheren Stapel erhöht wird, bis der Kaliumelementgehalt 5% erreicht und andere Bedingungen denjenigen in Ausführungsbeispiel 5 gleichen.

### Ausführungsbeispiel 6

1 Tonne Aluminium wurde gewogen und in einen Reaktor gegeben, nach der Vakuumisierung wurde Argon in den Reaktor zum Schutz injiziert, der Reaktor wurde auf eine Temperatur von 850°C erhitzt, trockenes Kaliumfluotitanat wurde dem Reaktor langsam gemäß einem für die Reaktion bestimmten Verhältnis zugegeben und schnell für 6 Stunden umgerührt, die Abdeckung des Reaktors wurde geöffnet und eine aufliegende Schicht geschmolzener Flüssigkeit Kaliumkryolith 1,5 KF • AlF₃ wurde mit einer Hebepumpe gepumpt.

Die Elektrolyse besteht aus folgenden Schritten:
Schritt A: Start der Elektrolyse in einem Elektrolysebehälter unter Verwendung eines Mischsystems aus Natriumkryolith Na₃AlF₆, Kaliumkryolith 1.5KF • AlF₃ und Al₂O₃, Durchführung der Elektrolyse für 3 Monate oder mehr als 3 Monate bis ein Ofen regelmäßig ist; und
Schritt B: Zugabe eines Elektrolytenzusatzsystems während der Aluminiumelektrolyse, umfassend Aluminiumfluorid, Na₃AlF₆ und Kaliumkryolith 1,5 KF AlF₃ gemäß einer zusätzlichen Regel, dass sich Kaliumelementgehalt, welcher in jeden Stapel zugegeben wurde, um 0,2% auf 0,3% gegenüber einem früheren Stapel erhöht, wobei das Masseverhältnis von Na₃AlF₆ zu AlF₃ 129:42 ist; und Vor-Ort-Überwachung des Masseprozentgehalts des Kaliumelements im Elektrolyten im Elektrolysebehälter, so dass der Masseprozentgehalt des Kaliumelements in einem Bereich von 5% bis 10% gehalten wird.

### Vergleichsbeispiel 6

Die Elektrolyse wurde in einem Elektrolysetank unter Verwendung eines Systems von Na₃AlF₆, AlF₃ und Al₂O₃ begonnen, die Elektrolyse wurde für 3 Monate oder mehr als 3 Monate fortgeführt, bis ein Ofen regelmäßig läuft; wobei das Zusatzsystem Na₃AlF₆, AlF₃ und Kaliumkryolith 1,5 KF • AlF₃ umfasst; das Zusatzsystem wurde täglich nach einer zusätzlichen Regel, dass sich der Kaliumelementegehalt, welcher in jeden Stapel zugegeben wurde, um 3% bis 5% gegenüber einem vorherigen Stapel erhöht, bis der Kaliumelementegehalt 5% erreichte; und andere Bedingungen denjenigen des Ausführungsbeispiels 6 glichen.

**Tabelle 1: Vergleich der wirtschaftlichen und technischen Indikatoren der Ausführungsbeispiele 1 bis 3 und der Vergleichsbeispiele 1 bis 3:**

| Indikator | Vergleichsbeispiel 1 | Ausführungsbeispiel 1 | Vergleichsbeispiel 2 | Ausführungsbeispiel 2 | Vergleichsbeispiel 3 | Ausführungsbeispiel 3 |
|---|---|---|---|---|---|---|
| Durchschnittliche Stromaufnahme (A) | 96.26 | 96.26 | 96.242 | 96.242 | 96.23 | 96.23 |
| Mittlere Spannung | 4.324 | 4.19 | 4.307 | 4.144 | 4. 28 | 4.03 |
| Tagesertrag des Tanks | 703.382 | 714.313 | 702.630 | 713.388 | 700.567 | 710.36 |
| Stromausbeute des Aluminiumblocks (%) | 90.73 | 92.14 | 90.65 | 92.038 | 90.54 | 92.12 |
| DC Stromverbrauch (kWh / t.Al) | 14204 | 13854 | 14161 | 13417 | 14134 | 13406 |
| AC-Stromverbrauch (kWh / t.Al) | 14749 | 13854 | 14701 | 13957 | 14687 | 13943 |
| Fluoridsalz / Kaliumsalz (kg) * | 40/0 | 20/9 | 35/0 | 18/3 | 36/0 | 23/4 |
| Anodenblock Verlust (kg) | 536 | 536 | 531 | 531 | 531 | 531 |

**Tabelle 2 Vergleich der wirtschaftlichen und technischen Indikatoren in den Beispielen 4 bis 6 und Vergleichsbeispiele 4 bis 6**

| Indikator | Vergleichsbeispiel 4 | Ausführungsbeispiel 4 | Vergleichsbeispiel 5 | Ausführungsbeispiel 5 | Vergleichsbeispiel 6 | Ausführungsbeispiel 6 |
|---|---|---|---|---|---|---|
| Durchschnittliche Stromaufnahme (A) | 96.38 | 96.38 | 96.25 | 96.25 | 96.35 | 96.35 |
| Mittlere Spannung | 4.45 | 4.23 | 4.35 | 4.13 | 4.42 | 4.18 |
| Tagesertrag des Tanks | 702.23 | 714.313 | 701.35 | 712.34 | 702.38 | 712.76 |
| Stromausbeute des Aluminiumblocks (%) | 90.32 | 91.98 | 90.23 | 92.13 | 90.34 | 92.18 |
| DC Stromverbrauch (kWh / t.Al) | 14187 | 13834 | 14136 | 13409 | 14130 | 13401 |
| AC-Stromverbrauch (kWh / t.Al) | 14723 | 13845 | 14689 | 13945 | 14680 | 13940 |
| Fluoridsalz / Kaliumsalz (kg)* | 36/0 | 20/9 | 36/0 | 19/8 | 38/0 | 20/3 |
| Anodenblock Verlust (kg) | 532 | 532 | 533 | 533 | 534 | 534 |

| | | | | | | |
|---|---|---|---|---|---|---|
| * indiziert das Fluoridsalz oder Kaliumsalz, welches von einer Tonne Aluminiumwasser aufgenommen wird, wobei das Fluoridsalz ein Gemisch aus Na₃AlF₆ und AlF₃ ist und das Kaliumsalz der Kaliumkryolith mit einem niedrigen molekularen Verhältnis ist, welches gemäß der vorliegenden Offenbarung zur Verfügung gestellt wurde. | | | | | | |

Wie aus Tabelle 1 und Tabelle 2 ersichtlich ist, werden mit dem Verfahren und Zusatzsystem gemäß der vorliegenden Offenbarung bei der Herstellung und bezogen auf die gleiche Menge an verbrauchtem Anodenmaterial weniger Fluoridsalz/Kaliumsalz verbraucht und die Stromausbeute verbessert. Als solche werden Energie gespart und damit die Wirkungen der Energieeinsparung und Emissionsminderung erreicht.

Obige Beschreibung der vorliegenden Erfindung unter Bezugnahme auf einige bevorzugte Ausführungsformen dient nicht dazu, den Umfang der vorliegenden Erfindung in Bezug auf die Umsetzung in den Ausführungsbeispielen zu begrenzen. Der Fachmann wird verstehen, dass andere einfache Änderungen und Ersatz möglich sind, ohne von dem erfinderischen Konzept der vorliegenden Erfindung abzuweichen, solange diese Änderungen und Ersatz vom Schutzumfang der vorliegenden Ansprüche umfasst sind.

## Patentansprüche

1. Verfahren zur Herstellung von elektrolytischem Aluminium mit Kaliumkryolith als Ergänzungssystem, mit den folgenden Schritten:
Schritt A: Start der Elektrolyse in einem Elektrolysebehälter unter Verwendung eines Na₃AlF₆-Al₂O₃-Systems oder eines gemischten Systems aus Natriumkryolith Na₃AlF₆, Kaliumkryolith mKF • AlF₃ und Al₂O₃, kontinuierliche Durchführung der Elektrolyse und Hinzufügen von Na₃AlF₆-AlF₃ bis ein Ofen regelmäßig läuft; und
Schritt B: Zugeben eines Elektrolytergänzungssystems, welches das Kaliumkryolith mKF • AlF₃, AlF₃ und Na₃AlF₆ umfasst, und Vor-Ort-Überwachung des Masseprozentgehalts des Kaliumelements im Elektrolyten in dem Elektrolysebehälter, so dass der Masseprozentgehalt des Kaliumelements im Bereich von 5% bis 10% liegt;
wobei m im Kaliumkryolith mKF • AlF₃ bei 1,0 bis 3,0 liegt.

2. Verfahren nach Anspruch 1, wobei in Schritt A, während des Starts der Elektrolyse in dem Elektrolysebehälter unter Verwendung des gemischten Systems aus Natriumkryolith Na₃AlF₆, Kaliumkryolith mKF • AlF₃ und Al₂O₃ das Masseverhältnis von Natriumkryolith Na₃AlF₆ und Kaliumkryolith mKF • AlF₃ bei 1,5 bis 5 liegt.

3. Verfahren nach Anspruch 1 oder 2, wobei m bei 1,0 bis 1,5 liegt.

## Claims

1. A process for producing electrolytic aluminum with potassium cryolite as a supplemental system, comprising the following steps:
Step A: Start electrolysis in an electrolytic tank using a Na₃AlF₆-Al₂O₃-system or a mixed system of sodium cryolite Na₃AlF₆, potassium cryolite mKF • AlF₃ and Al₂O₃, continuously performing the electrolysis and adding Na₃AlF₆-AlF₃ until a furnace runs regularly; and
Step B: adding an electrolyte supplement system comprising the potassium cryolite mKF • AlF₃, AlF₃ and Na₃AlF₆ and monitoring the percentage by mass of the potassium element in the electrolyte in the electrolysis vessel so that the mass percentage of the potassium element is in the range of 5% to 10%;
wherein m in the potassium cryolite mKF • AlF₃ is 1.0 to 3.0.

2. The method of claim 1, wherein in step A, during the start of electrolysis in the electrolysis vessel using the mixed system of sodium cryolite Na₃AlF₆, potassium cryolite mKF • AlF₃ and Al₂O₃, the mass ratio of sodium cryolite Na₃AlF₆ and potassium cryolite mKF • AlF₃ at 1.5 to 5.

3. The method of claim 1 or 2, wherein m is 1.0 to 1.5.

## Revendications

1. Processus de fabrication d'aluminium électrolytique avec de la cryolite de potassium, comme un système supplémentaire, comprenant les étapes suivantes :
Étape A : démarrer l'électrolyse dans un réservoir électrolytique à l'aide d'un système Na₃AlF₆-Al₂O₃ ou d'un système de mélange de cryolite de sodium Na₃AlF₆, de cryolite de potassium mKF • AlF₃ et d'Al₂O₃, effectuer l'électrolyse en continu et ajouter du Na₃AlF₆-AlF₃ jusqu'à ce qu'un four fonctionne régulièrement ; et
Étape B : ajouter un système d'électrolyte supplémentaire comprenant la cryolithe de potassium mKF • AlF₃, AlF₃ et Na₃AlF₆ et surveiller le pourcentage en masse de l'élément de potassium dans l'électrolyte dans la cuve d'électrolyse de manière à ce que le pourcentage en masse de l'élément de potassium soit dans la plage de 5 % à 10 % ;
dans lequel m dans la cryolite de potassium mKF • AlF₃ va de 1,0 à 3,0.

2. Procédé selon la revendication 1, dans lequel à l'étape A, pendant le démarrage de l'électrolyse dans la cuve d'électrolyse à l'aide du système de mélange de cryolite de sodium Na₃AlF₆, de cryolite de potassium mKF • AlF₃ et d'Al₂O₃, le rapport de masse de la cryolite de sodium Na₃AlF₆ et de la cryolite de potassium mKF • AlF₃ va de 1,5 à 5.

3. Procédé selon la revendication 1 ou 2, dans lequel m va de 1,0 à 1,5.
